# EUROPÄISCHE PATENTSCHRIFT

(11) **EP 1 132 507 B1**
(45) Veröffentlichungstag und Bekanntmachung des Hinweises auf die Patenterteilung: **27.07.2005**
(21) Anmeldenummer: 01104076.3
(22) Anmeldetag: 21.02.2001
(51) Int. Cl.: D01F 6/92

(54) **Verwendung von Formkörpern für Transport, Verpackung, Lagerung und Behandlung von Lebensmitteln**
Use of shaped bodies for transport, packaging, storage and treatment of food products
Utilisation des corps façonnés pour le transport, emballage, stockage et traitement de produits alimentaires

(30) Priorität: 25.02.2000 DE 10008845
(43) Veröffentlichungstag der Anmeldung: 12.09.2001
(73) Patentinhaber: Teijin Monofilament Germany GmbH, 86399 Bobingen (DE)
(72) Erfinder: Brüning, Hans-Joachim, 86179 Augsburg (DE); Striegl, Peter, 86399 Bobingen (DE); Lichtblau, Andreas, 86830 Mittelstetten (DE)
(74) Vertreter: Luderschmidt, Schüler & Partner GbR

(56) Entgegenhaltungen:
- EP-A- 0 342 563
- EP-A- 0 976 854
- DATABASE WPI Section Ch, Week 198245 Derwent Publications Ltd., London, GB; Class A23, AN 1982-96622E XP002171721 & JP 57 161137 A (TEIJIN LTD), 4. Oktober 1982 (1982-10-04)
- PATENT ABSTRACTS OF JAPAN vol. 005, no. 195 (C-083), 11. Dezember 1981 (1981-12-11) & JP 56 118912 A (TEIJIN LTD), 18. September 1981 (1981-09-18)

## Beschreibung

Die Erfindung betrifft die Verwendung von Monofilen zur Herstellung von Formkörpern, welche als Mittel für Transport, Verpackung, Lagerung und Behandlung von Lebensmitteln eingesetzt werden und die aufgebaut sind aus Monofilen auf der Basis von Polyestern.

Monofile auf der Basis von Polyestern sind seit längerem bekannt und werden auf den verschiedensten Gebieten der Technik eingesetzt, z.B. in Form von technischen Textilmaterialien wie Geweben, die in der Presspartie von Papiermaschinen zum Einsatz gelangen.

Derartige Monofile werden bspw. in der EP 0 342 563 A2 beschrieben.

Die Lehre dieser europäischen Patentanmeldung betrifft keine lebensmittelverträglichen flächigen Formkörper, sonder biege- und spleißfeste Filamente auf Polyesterbasis, dem 1 bis 20 Gew.-% eines hochmolekularen Zusatzmittels aus der Gruppe der Polyester, aus der Gruppe der Polyamide und auch der Gruppe der Polycarbonate beigemischt sein kann. Eine spezielle Zusammensetzung, wie sie gemäß der Erfindung offenbart wird und ihre Eignung für lebensmittelverträgliche flächige Formkörper geht aus diesem Dokument nicht hervor.

In der EP 0 976 854 A1 werden monofile Bikomponentenfäden des Kernmanteltyps beschrieben. Auch in dieser europäischen Anmeldung sind keinerlei Hinweise gegeben lebensmittelverträgliche flächige Formkörper zur Verfügung zu stellen. Die in dieser europäischen Anmeldung beschriebenen Monofile werden vielmehr auf Gebieten eingesetzt wie Papiermaschinenbespannungen, wo es auf Lebensmittelverträglichkeit nicht ankommt und wo auch andere Anforderungen an die Gewebe gestellt werden als das bei lebensmittelverträglichen Geweben der Fall ist.

In der Zusammenfassung von JP-A-5 716 11 37 werden Garne auf Basis von Polyester beschrieben, in denen 0,5 bis 15 Gew.-% eines weiteren Polymers (B) vorhanden sein kann. Bei diesem Polymer kann es sich auch um Polyalkylen-2,6-naphthalat handeln. Hinweise auf lebensmittelverträgliche flächige Formkörper und den Einsatz von Monofilen, wie sie gemäß der Erfindung in den lebensmittelverträglichen flächigen Formkörper vorhanden sind, sind in diesem Dokument nicht vorhanden: Schließlich wird in der Zusammenfassung zur japanischen Patentanmeldung 56118 912 ein hochfestes Polyestergarn für industrielle Anwendungen beschrieben, das 1 - 7 Gew.-% eines Bisphenoltyps Polycarbonat enthalten kann. Hinweise lebensmittelverträgliche flächige Formkörper herzustellen sind diesem Abstract nicht zu entnehmen.

Bei diesen Einsatzgebieten kommt es insbesondere auf die Hydrolysefestigkeit und mechanische Eigenschaften wie Biegefestigkeit und Spleißfestigkeit an.

Für den Einsatz in der Lebensmittelindustrie, d.h. für Gegenstände, welche mit Lebensmitteln in Kontakt kommen, bspw. beim Transport, bei der Verpackung und der Lagerung oder auch bei einer Behandlung von Lebensmitteln wie in Sieben oder auf Trockenbändern, ist es von großer Wichtigkeit, dass der Abrieb äußerst gering ist, weil schon kleinste abgeriebene Teilchen in das Lebensmittelgut eindringen und dann später beim Konsum dieser mit Abriebteilchen behafteten Lebensmittel zu gesundheitlichen Schädigungen führen können.

Es ist ferner wichtig, dass diese Mittel, die mit Lebensmitteln in Kontakt kommen, keine Stoffe enthalten, die aus dem Mittel heraus diffundieren oder herausgelöst werden können und dann in das Lebensmittel eindringen. Außeidem ist es wichtig, dass diese Mittel nicht nur hydrolysebeständig sondern auch weitgehend beständig sind gegenüber chemischen Stoffen, die bei der Behandlung von Lebensmitteln aus dem Lebensmittel selbst heraustreten können. Hierzu gehören insbesondere organische Säuren aber auch Fette, Ester und dergleichen.

Obwohl bereits zahlreiche Mittel bekannt sind, die beim Transport, bei der Verpackung, bei der Lagerung und auch bei der Behandlung von Lebensmitteln in direkten Kontakt mit den Lebensmitteln kommen, besteht noch ein Bedürfnis nach entsprechenden Mitteln, die verbessert sind und einfach herzustellen sind.

Aufgabe der Erfindung ist es deshalb, lebensmittelverträgliche Mittel zur Verfügung zu stellen, mit denen Lebensmittel beim Transport, bei der Verpackung, bei der Lagerung und auch bei der Behandlung in direktem Kontakt stehen können, die sich durch verbesserten Abrieb, insbesondere auch durch eine verbesserte Scheuerfestigkeit auszeichnen, die während des Kontakts keine abgeriebenen Teilchen und schädliche Stoffe in das Lebensmittel abgeben, die einfach, wirtschaftlich und sicher herzustellen sind und die den Anforderungen und Ansprüchen entsprechen, die man an Mittel, die mit Lebensmittel in Kontakt kommen, heutzutage stellt.

Diese Aufgabe wird gelöst durch eine Verwendung von Monofilen auf der Basis von Polyestern, die 0,5 bis 3,5 Gew.-% eines Polycarbonats enthalten, zur Herstellung von lebensmittelverträglichen flächigen Formkörpern oder aus flächigen Formkörpern konfektionierte Formkörper wie Gewebe, Gewirke, Gestricke, Gelege, Spiraltücher bzw. Spiralsiebe, Steckdrähte, flächenförmige Gebilde wie Gitter, netzförmige Flächengebilde und aus diesen flächigen Formkörpern konfektionierte Formkörper wie Säcke, Beutel, Netze, Siebe, Filter und Transportbänder. Vorzugsweise werden Monofile mit einer Messerscheuerfestigkeit von 55.000 bis 170.000 Scheuertouren verwendet. Vorteilhaft ist die Verwendung von Polyestern, die frei von Verschlussmitteln wie Mono- oder Polycarbodiimide sind.

Die verwendeten Monofile können erhalten werden bei einem Verfahren zur Herstellung von flächigen lebensmittelverträglichen Formkörpern oder aus flächigen Formkörpern konfektionierte Formkörper wie Geweben, Gewirken, Gestricken, Gelegen, Spiraltüchern bzw. Spiralsieben, Steckdrähten, flächenförmigen Gebilden wie Gitter oder netzförmigen Flächengebilden oder aus diesen flächigen Formkörpern konfektionierte Formkörper wie Netzen, Säcken, Beuteln, Sieben, Filtern für Transport, Verpackung, Lagerung und Behandlung von Lebensmitteln, indem man Polyester mit einem Zusatz von 0,5 bis 3,5 Gewichts-% eines Polycarbonats aus der Schmelze durch Extrusion zu Monofilen verspinnt, die erhaltenen Monofile in einem Spinnbad abkühlt, wobei man Spritzgeschwindigkeit der Schmelze, Spinnverzug und Verstreckung so abstimmt, dass die Fäden einen Durchmesser von 0,07 bis 1,5 mm aufweisen, und die Monofile zu flächigen Formkörpern wie Geweben, Maschenwaren, Netzen verarbeitet und die flächigen Formkörper ggf. zu Formkörpern wie zu Säcken, Beuteln, Filtern, Transportbändern konfektioniert.

Vorzugsweise wird als Polyester Polyethylenterephthalat verwendet.

Die Intrinsikviskosität, gemessen in Dichloressigsäure bei 25°C, liegt vorzugsweise zwischen 0,5 bis 1,5 dl/g, insbesondere 0,68 - 0,915 dl/g. Es können aber auch andere Polyester wie Polybutylenterephthalat eingesetzt werden. Sehr brauchbar sind auch Copolyester, bei denen die Säurekomponente, zum Beispiel die Terephthalsäure teilweise durch eine andere Säurekomponente, insbesondere Isophthalsäure substituiert ist. Auch sind Modifikationen durch teilweise Substitution der Glykolkomponente, z. B. des Ethylenglykols durch 1,4- Dihydroxymethylcyclohexan möglich.

Als Polycarbonat können handelsübliche Produkte, z. B. das unter der Bezeichnung Macrolon von der Firma Bayer AG vertriebene Produkt, eingesetzt werden.

In einer besonders vorteilhaften Ausführungsform bei diesem Verfahren enthalten die Polyester keine Verschlussmittel wie Mono- oder Polycarbodiimide.

Die flächigen Formkörper, welche aus Monofilen auf der Basis von Polyestern mit einem Zusatz von 0,5 bis 3,5 Gewichts-% eines Polycarbonats hergestellt worden sind, wie Gewebe, Gestricke, Gewirke und sonstige Maschenwaren, Spiraltücher bzw. Spiralsiebe, Steckdrähte, Netze und gitterförmige Flächengebilde können zum Herstellen konfektionierter Artikel wie Beutel, Säcke, Siebe, Filter, Transportbänder und dgl. dienen.

Monofile, welche gemäß der Erfindung in flächigen Formkörper vorhanden sind, sind aufgebaut auf der Basis von Polyestern, welche 0,5 bis 3,5 Gewichts-% eines Polycarbonats enthalten, sie weisen vorzugsweise eine Messerscheuerfestigkeit von 55.000 bis 170.000 Scheuertouren auf; die Messerscheuerfestigkeit wird nach dem weiter unten beschriebenen Verfahren bestimmt. Das Polycarbonat ist vorzugsweise homogen im Polyester verteilt.

Die Herstellung dieser Monofile erfolgt nach einem Verfahren, bei dem eine Mischung aus einem Polyester und 0,5 bis 3,5 Gew.- % eines Polycarbonats aus der Schmelze versponnen wird, die erhaltenen Monofile in einem Spinnbad abgekühlt, verstreckt und gegebenenfalls aufgewickelt werden.

Dabei werden Spritzgeschwindigkeit der Schmelze, Spinnverzug und Verstreckung so abgestimmt, daß die Fäden einen Durchmesser von mindestens 0,08, vorzugsweise 0,1 - 1,5 mm aufweisen.

Bei der erfindungsgemäßen Verwendung werden zunächst aus Polyester, insbesondere aus Polyethylenterephthalat, dem 0,5 bis 3,5 Gewichts-% Polycarbonat zugesetzt ist, aus der Schmelze durch Extrusion durch Düsen Monofile hergestellt.

Als Polyester wird vorzugsweise Polyethylenterephthalat verwendet. Vorteilhaft sind auch Polybutylenterephthalat oder Copolyester, wie insbesondere Polyethylenterephthalat, bei dem der Baustein Terephthalsäure teilweise durch Isophthalsäure substituiert ist.

Die Rohstoffe, nämlich der Polyester und das Polycarbonat werden gut miteinander vermischt und dann in einem Extruder aufgeschmolzen, in einem Spinnpack filtriert und durch eine Spinndüse versponnen.

Nach Verlassen der Spinndüse werden die heraustretenden Schmelzefäden (Monofile) in einem Spinnbad, vorzugsweise einem Wasserbad abgekühlt (abgeschreckt). Das Spinnbad hat im allgemeinen eine Temperatur von 30 bis 90, insbesondere 70°C. Die Fäden werden sodann aufgewickelt oder abgezogen, und zwar mit einer Geschwindigkeit, die größer ist als die Spritzgeschwindigkeit der Schmelze. Der Spinnverzug beträgt im allgemeinen 1:1,5 bis 1:6,0, vorzugsweise 1:3 bis 1:5, die Spinnabzugsgeschwindigkeit beträgt 5 bis etwa 40 m pro Minute.

Anschließend wird der so hergestellte Spinnfaden (Monofil) nachverstreckt, vorzugsweise in mehreren Stufen, insbesondere 1-, 2- oder 3-stufig nachverstreckt, und zwar mit einem Gesamtverhältnis von 1:4 bis 1:8.

Mittels der Verstreckung können die mechanischen Eigenschaften wie Anfangsmodul, Höchstzugskraft, Rückzugkraftdehnung aber auch die Schlingenfestigkeit und die Knotenfestigkeit sowie der Schrumpf beeinflußt werden. Selbstverständlich hängt auch der Titer des entstehenden Monofils von der Verstreckung ab. Fördermenge und Verstreckung werden so aufeinander abgestimmt, daß die entstehenden Monofile am Schluß einen Durchmesser von mindestens 0,07 mm aufweisen. Im Rahmen der Erfindung haben sich Durchmesser von beispielsweise 0,07 bis 1,5 mm besonders bewährt.

Die so hergestellten Monofile werden sodann zu flächigen Formkörpern weiterverarbeitet, d.h. zu Geweben, flächiger Maschenware wie Gewirken, Gestricken, Spiraltücher bzw. Spiralsieben, Steckdrähten, zu flächigförmigen Gebilden mit Netzstruktur wie z.B. Gittern, bei denen Monofile in einer Richtung parallel liegen und auf denen dann wiederum Scharen von Monofilen liegen, die sich mit der ersten Lage der Monofile kreuzen und zwar einen Winkel von etwa 10° bis 90°, wobei die Monofile an den Kreuzungspunkten fixiert sein können, z.B. durch Verschmelzen.

Die entsprechenden Flächengebilde können dann als solche verwendet werden oder auch weiter konfektioniert werden zu Säcken, Beuteln, Netzen, Förderbändern, Filtern und dergleichen.

Diese Mittel können sodann zum Transport, als Verpackung, zur Lagerung und auch zur Behandlung von Lebensmitteln eingesetzt werden.

Bei Verarbeitungsvorgängen, bei denen das Lebensmittelgut über Transportbänder weiter bewegt werden muß, lassen sich entsprechende Flächengebilde gemäß der Erfindung in besonders vorteilhafter Weise einsetzen.

Sehr vorteilhaft sind auch Siebe, wie sie bspw. beim Waschen von Lebensmitteln eingesetzt werden.

Besonders vorteilhaft sind Transportbänder, welche aus den vorstehend beschriebenen Monofilen aufgebaut sind und die zum Trocknen von Lebensmitteln dienen, insbesondere von Lebensmitteln wie Dörrobst, Nudeln und dergleichen. Dabei werden die Lebensmittel mittels dieser Transportbänder durch Trockenzonen geführt.

Der Messerscheuertest zur Bestimmung der Messerscheuerfestigkeit wird wie folgt durchgeführt. Dabei wird das für diesen Zweck von der Firma Zweigle, Reutlingen vertriebene Gerät G550 eingesetzt.

Von dem zu untersuchenden Monofil werden jeweils 10 Proben von einer Länge von 20 cm an einem Ende fest eingespannt und über eine Umlenkung geführt und an ihrem anderen Ende mit der Vorlast versehen.

Unter den Proben bewegt sich ein in eine Metallschiene eingebettetes Keramikröhrchen mit einem Durchmesser von 1 mm cyclisch hin und her. Der Hersteller des Keramikröhrchens ist die Firma Degussit, das Röhrchen kann über die Firma Friatec AG Mannheim bezogen werden. Der Hubweg beträgt 70 mm. Durch die ständige Scheuerbelastung durch die extrem harte Keramikoberfläche werden die Monofilamente geschädigt, bis sie unter der Einwirkung der Vorlast reißen.

Ein automatisches Zählwerk erfaßt für jedes einzelne Monofil die Zahl der Scheuerzyklen bis zum Bruch. Aus den erreichten Zyklenzahlen aller 10 Proben werden statistische Werte ermittelt (Median-Wert), die ein Maß für die Scheuerbeständigkeit des geprüften Monofils darstellen.

Die Vorspannkraft wird auf 0,135 cN/tex eingestellt und zwar gerundet auf voll 10 cN.

Es war besonders überraschend, daß Lebensmittel, welche, sei es beim Transport, in Verpackungen, bei der Lagerung oder auch bei der Behandlung derselben in Kontakt mit den erfindungsgemäßen Formkörpern kommen, keine durch Abrieb bedingten Teilchen aufnehmen und auch keine sonstigen Stoffe aus dem Material, aus dem die flächigen Gebilde hergestellt sind, aufnehmen.

Dadurch wird die Haltbarkeit der Lebensmittel verbessert und vermieden, daß die Lebensmittel gesundheitsschädliche Stoffe aufnehmen.

Auch ist die Hydrolysebeständigkeit der erfindungsgemäßen Formkörper hervorragend. So ist bspw. die Dauerbeanspruchbarkeit von Förderbändern, über die feuchte oder nasse Lebensmittel transportiert werden, verbessert.

Besonders überraschend war, dass bei der erfindungsgemäßen Verwendung sich aus den Monofilen Flächengebilde wie Transportbänder herstellen lassen, auf denen Lebensmittel, z. B. getrocknet werden. So werden insbesondere bei der Herstellung von Dörrobst das frische zum Teil noch feuchte Obst mit einem entsprechenden Transportband durch Trockenzonen geführt. Dabei wird dem Obst nicht nur Feuchtigkeit in Form von Wasser entzogen, das in Form von Dampf eine Hydrolyse des Transportbandmaterials bewirken kann, es entweichen vielmehr auch organische Stoffe wie organische Säuren, Ester, Duftstoffe und anderes mehr, die ebenfalls, sei es in Form von Dämpfen oder auch in flüssiger Form, das Transportbandmaterial angreifen können, wodurch die Standzeiten der Transportbänder herabgesetzt werden. Auch können diese Stoffe einen Abbau der Polykondensate bewirken, aus denen die Monofile hergestellt sind.

Überaschenderweise treten diese Phänomene bei der Erfindung nicht oder in erheblich reduziertem Maße auf.

Besonders überraschend war, dass der Abrieb, wie er in dem Messerscheuerungstest bestimmt wurde, erheblich niedriger ist als bei Monofilen, die lediglich aus Polyethylenterephthalat bestehen.

Die Erfindung wird durch folgende Beispiele näher erläutert:

### Vergleichsbeispiel 1

Es wurde in ansonsten bekannter Weise ein Monofilament mit einem Durchmesser von 0,50 mm hergestellt aus einem Polyethylenterephthalat-Granulat mit einer Intrinsicviskosität (IV) von 0,69dl/g. Ein Probensatz von 10 Monofilamenten wurde einer Prüfung im Messerscheuerungstestgerät G550 der Fa. Zweigle unterzogen. Der Median der Scheuerzyklen bis zum Bruch betrug 42.214 Touren.

### Vergleichsbeispiel 2

Es wurde in ansonsten bekannter Weise ein Monofilament mit einem Durchmesser von 0,50 mm hergestellt aus einem Polyethylenterephthalat-Granulat mit einer Intrinsikviskosität (IV) von 0,88dl/g. Ein Probensatz von 10 Monofilamenten wurde einer Prüfung im Messerscheuerungstestgerät G550 der Fa. Zweigle unterzogen. Der Median der Scheuerzyklen bis zum Bruch betrug 93.458 Touren.

### Beispiel 1

Es wurde in ansonsten bekannter Weise ein Monofilament hergestellt aus einem Polyethylenterephthalat-Granulat mit einer Intrinsicviskosität (IV) von 0,88 dl/g, wobei dem Polyethylenterephthalat-Granulat eine Menge von 0,93 Gew.-% (bezogen auf die Menge des Polyethylenterephthalat-Granulates) eines Polycarbonat-Granulates (Markenname Makrolon der Fa. Bayer) hinzugefügt wurde und diese Mischung in ansonsten bekannter Weise zu einem Monofilament mit einem Durchmesser von 0,50mm verarbeitet wurde. Ein Probensatz von 10 Monofilamenten wurde einer Prüfung im Messerscheuerungstestgerät G550 der Fa. Zweigle unterzogen. Der Median der Scheuerzyklen bis zum Bruch betrug 116.409 Touren. Er liegt somit rund 25 % über dem Wert von Vergleichsbeispiel 2.

### Beispiel 2

Es wurde in ansonsten bekannter Weise ein Monofilament hergestellt aus einem Polyethylenterephthalat-Granulat mit einer Intrinsikviskosität (IV) von 0,88 dl/g. wobei dem Polyethylenterephthalat-Granulat eine Menge von 1,40 Gew.-% (bezogen auf die Menge des Polyethylenterephthalat-Granulates) eines Polycarbonat-Granulates (Markenname Makrolon der Fa. Bayer) hinzugefügt wurde und diese Mischung in ansonsten bekannter Weise zu einem Monofilament mit einem Durchmesser von 0,50mm verarbeitet wurde. Ein Probensatz von 10 Monofilamenten wurde einer Prüfung im Messerscheuerungstestgerät G550 der Fa. Zweigle unterzogen. Der Median der Scheuerzyklen bis zum Bruch betrug 155.729 Tourenund liegt somit um fast 70 % über dem Wert bei Vergleichsbeispiel 2.

### Beispiel 3

Es wurde in ansonsten bekannter Weise ein Monofilament hergestellt aus einem Polyethylenterephthalat-Granulat mit einer Intrinsicviskosität (IV) von 0,88 dl/g. wobei dem Polyethylenterephthalat-Granulat eine Menge von 1,90 Gew.-% (bezogen auf die Menge des Polyethylenterephthalat-Granulates) eines Polycarbonat-Granulates (Markenname Makrolon der Fa. Bayer) hinzugefügt wurde und diese Mischung in ansonsten bekannter Weise zu einem Monofilament mit einem Durchmesser von 0,50mm verarbeitet wurde. Ein Probensatz von 10 Monofilamenten wurde einer Prüfung im Messerscheuerungstestgerät G550 der Fa. Zweigle unterzogen. Der Median der Scheuerzyklen bis zum Bruch betrug 131.921 Touren. Auch hier liegt ein beachtlicher Anstieg der Messerscheuerfestigkeit gegenüber Vergleichsbeispiel 2 vor.

Die Beispiele zeigen, daß die ohne Zusatz von Polycarbonat, d. h. aus Polyethylenterephthalat bestehenden Monofile einen erheblich höheren Abrieb gemessen als Touren bis zum Bruch aufweisen als die Monofilamente, welche erfindungsgemäß Polycarbonat enthalten.

### Beispiel 4

In analoger Weise wie in Vergleichsbeispiel 1 jedoch unter Zumischung von 2,3 Gew.-% Polycarbonat (Makrolon) werden Monofile erhalten, die einen Median der Scheuerzyklen bis zum Bruch von 95.737 Touren aufweisen, d. h. mehr als das Doppelte wie in Vergleichsbeispiel 1.

## Patentansprüche

1. Verwendung von Monofilen auf der Basis von Polyestern, die 0,5 bis 3,5 Gew.-% eines Polycarbonats enthalten, zur Herstellung von lebensmittelverträglichen flächigen Formkörpern oder aus flächigen Formkörpern konfektionierte Formkörper wie Gewebe, Gewirke, Gestricke, Gelege, Spiraltücher bzw. Spiralsiebe, Steckdrähte, flächenförmige Gebilde wie Gitter, netzförmige Flächengebilde und aus diesen flächigen Formkörpern konfektionierte Formkörper wie Säcke, Beutel, Netze, Siebe, Filter und Transportbänder.

2. Verwendung nach Anspruch 1, **dadurch gekennzeichnet, dass** die Monofile eine Messerscheuerfestigkeit von 55.000 bis 170.000 Scheuertouren aufweisen.

3. Verwendung nach Anspruch 1 oder 2, **dadurch gekennzeichnet, dass** der Polyester frei von Verschlussmitteln wie Mono- oder Polycarbodiimide ist.

## Claims

1. Use of polyester-based monofilaments which contain 0.5 to 3.5 % by weight of a polycarbonate, for the production of foodstuff-compatible planar shaped bodies or of shaped bodies made up from planar shaped bodies, such as woven fabrics, light knitted fabrics, heavy knitted fabrics, laid scrims, spiral cloths or spiral sieves and strainers, floristry wires, planar articles such as meshes, reticulated planar articles, and shaped bodies made up from such planar shaped bodies, such as sacks, bags, nets, sieves and strainers, filters and conveyor belts.

2. Use according to claim 1, **characterised in that** the monofilaments have a knife abrasion resistance of from 55,000 to 170,000 abrasion cycles.

3. Use according to claim 1 or 2, **characterised in that** the polyester is free of terminating agents such as mono or polycarbodiimides.

## Revendications

1. Utilisation de monofils à base de polyesters, qui contiennent 0,5 à 3,5% en poids d'un polycarbonate, pour la préparation d'articles moulés en nappe, compatibles avec les aliments, ou d'articles moulés préparés à partir d'articles moulés en nappe, comme des tissus, tissus à mailles, tricots, tulles, draps en spirale ou toiles en spirale, fils tractionnés, produits planiformes comme des grilles, structures surfaciques de type réseau et les articules moulés préparés à partir des ces articles moulés en nappe, comme des sacs, sachets, toiles, cribles, filtres et bandes transporteuses.

2. Utilisation selon la revendication 1, **caractérisée en ce que** les monofils présentent une résistance de cisaillement au couteau de 55 000 à 170 000 tours de cisaillement.

3. Utilisation selon la revendication 1 ou 2, **caractérisée en ce que** le polyester est exempt d'agent de scellement comme un mono- ou polycarbodiimide.
